# EUROPÄISCHE PATENTSCHRIFT

(11) **EP 1 358 369 B1**
(45) Veröffentlichungstag und Bekanntmachung des Hinweises auf die Patenterteilung: **18.08.2004**
(21) Anmeldenummer: 01985429.8
(22) Anmeldetag: 21.12.2001
(51) Int. Cl.: D01D 1/00

(54) **VERFAHREN UND VORRICHTUNG ZUR HERSTELLUNG VON IM WESENTLICHEN ENDLOSEN FEINEN FÄDEN**
METHOD AND DEVICE FOR PRODUCING SUBSTANTIALLY ENDLESS FINE THREADS
PROCEDES ET DISPOSITIFS POUR LA PRODUCTION DE FILAMENTS FINS SENSIBLEMENT CONTINUS

(30) Priorität: 22.12.2000 DE 10065859
(43) Veröffentlichungstag der Anmeldung: 05.11.2003
(73) Patentinhaber: Gerking, Lüder, Dr.-Ing., D-14195 Berlin (DE)
(72) Erfinder: Gerking, Lüder, Dr.-Ing., D-14195 Berlin (DE)
(74) Vertreter: Butenschön, Antje, Dr.
(86) Internationale Anmeldenummer: PCT/EP2001/015136
(87) Internationale Veröffentlichungsnummer: WO 2002/052070

(56) Entgegenhaltungen:
- WO-A-01/00909
- WO-A-97/01660
- WO-A-98/07911
- WO-A-98/26122
- WO-A-99/64649

## Beschreibung

Die Erfindung betrifft ein Verfahren zur Herstellung von feinen Fäden aus Lösungen von Polymeren natürlichen oder synthetischen Ursprungs und Vorrichtungen zu ihrer Herstellung.

Feine Fäden, auch Mikrofäden genannt, meistens allerdings Mikrofasern endlicher Länge, werden nach einem Heißluft-Blasspinnverfahren, sog. Meltblown-Verfahren, seit vielen Jahren hergestellt, und es gibt heute unterschiedliche Vorrichtungen hierfür. Gleich ist allen, daß neben einer Reihe von Schmelzebohrungen - auch mehrere Reihen parallel zueinander sind bekannt geworden - Heißluft austritt, die die Fäden verzieht. Durch Vermischung mit der kälteren Umgebungsluft kommt es zur Abkühlung und Erstarrung dieser Fäden bzw. endlich langen Fasern, denn oft, meistens zwar unerwünscht, reißen die Fäden. Der Nachteil dieser Meltblown-Verfahren ist der hohe Energieaufwand zur Erwärmung der mit hoher Geschwindigkeit strömenden Heißluft, ein begrenzter Durchsatz durch die einzelnen Spinnbohrungen (auch wenn diese im Laufe der Zeit zunehmend dichter gesetzt wurden bis zu einem Abstand von unter 0,6 mm bei 0,25 mm im Lochdurchmesser), daß es bei Fadendurchmessern unter 3µm zu Abrissen kommt, was zu Perlen und abstehenden Fasern im späteren textilen Verbund führt, und daß die Polymere durch die zur Erzeugung feiner Fäden notwendige hohe Lufttemperatur deutlich über der Schmelzetemperatur thermisch geschädigt werden. Die Spinndüsen, von denen eine große Anzahl vorgeschlagen und auch geschützt worden sind, sind aufwendige Spritzwerkzeuge, die in hoher Präzision gefertigt werden müssen. Sie sind teuer, betrieblich anfällig und in der Reinigung aufwendig.

Derartige Meltblown-Verfahren sind auch für die Bildung von endlich langen Fasern aus Lyocellmassen bekannt geworden, d.h. aus einem Lösungsmittel, meistens NMMO (N-Methylmorpholin-N-oxid), gelöster Cellulose ersponnen, z.B. WO98/26122, WO98/07911, WO99/47733.

In der französischen Patentschrift 2 735 794 wird ein Verfahren beschrieben, in dem eine cellulosische Masse aus einer oder mehreren Spinnbohrungen durch Zerplatzen (éclatement) in einzelne Partikel aufgespalten wird und diese durch die Gasströmung zu endlich langen Fasern verzogen werden. Der Vorgang der Faserbildung geschieht bei turbulenten Strömungsverhältnissen.

Ein vorherrschendes Problem beim Erspinnen von Lyocellfäden aus Lösungsmassen ist die Spinnsicherheit. Ungelöste Teilchen oder ungleich mit Cellulose angereicherte Massen führen zu Fadenabrissen, weswegen besondere Sorgfalt auf die Vermeidung dieser beiden bestimmenden Parameter gelegt werden muß. Das führt zu besonderen Ausführungen der Vorrichtungen. Anforderungen an die Umgebungsbedingungen und ein in engen Grenzen durchzuführendes, somit empfindliches Spinnverfahren.

Der vorliegenden Erfindung liegt daher die Aufgabe zugrunde, verbesserte Verfahren und Vorrichtungen zur Herstellung von feinen Fäden aus Lösungen von Polymeren zu schaffen, die im Wesentlichen endlos sind, nicht durch sie ausziehende Gasströme thermisch geschädigt werden, einen geringen Energieaufwand benötigen und durch ein in seinem Aufbau einfaches Spinnwerkzeug hergestellt werden können.

In dem deutschen Patent DE 199 29 709 C2 wird ein Verfahren und Vorrichtungen beschrieben, wonach im Wesentlichen endlose Fäden aus Polymerschmelzen hergestellt werden. Die schmelzflüssigen Polymerfäden treten aus Spinnbohrungen, die in einer oder mehreren parallelen Reihen oder Ringen angeordnet werden, in eine mit Gas, in der Regel mit Luft gefüllte, von der Umgebung getrennte Kammer bestimmten Druckes ein und gelangen in ein Gebiet rascher Beschleunigung dieses Gases am Austritt aus der Kammer, wobei dieser als Lavaldüse ausgeführt ist.

Die auf dem Wege dorthin auf den jeweiligen Faden durch Schubspannung übertragenen Kräfte nehmen zu, sein Durchmesser verringert sich stark und der Druck in seinem noch flüssigen Inneren steigt umgekehrt proportional zu seinem Radius durch die Wirkung der Oberflächenspannung entsprechend stark an. Durch die Beschleunigung des Gases sinkt in strömungsmechanischer Gesetzmäßigkeit dessen Druck. Dabei sind die Bedingungen der Temperatur der Spinnmasse, der Gasströmung und seiner raschen Beschleunigung so aufeinander abgestimmt, daß der Faden vor seiner Erstarrung einen hydrostatischen Druck in seinem Inneren erreicht, der größer ist als der umgebende Gasdruck, so daß der Faden platzt und sich in eine Vielzahl feiner Fäden nebeneinander aufteilt. Durch einen Spalt unten in der Kammer verlassen Fäden und Luft diese. Das Aufplatzen geschieht im oder nach dem Spalt und unter sonst unveränderten Bedingungen überraschend stabil ortsfest an einem bestimmten Punkt. Im Bereich der starken Beschleunigung verlaufen Gasund Fadenströmung parallel, wobei die Strömungsgrenzschicht um die Fäden laminar ist. Es gelingt eine fortgesetzte Aufspleißung des ursprünglichen Fadenmonofils ohne Perlenbildung und Abrisse. Aus einem Monofil entsteht ein Multifil sehr viel feinerer Fäden unter Verwendung einer Gasströmung von Umgebungstemperatur oder etwas darüber liegender Temperatur.

Die Fäden können nach dem Aufspleißpunkt weiter verzogen werden bis sie erstarrt sind. Dieses geschieht wegen der plötzlich geschaffenen größeren Fadenfläche sehr rasch. Die Fäden sind endlos. Es kann in untergeordnetem Maße durch technische Störeinflüsse zu endlich langen Fäden kommen, weit überwiegend sind aber die endlosen feinen Einzelfilamente.

Die verwendeten Spinnmassen in der DE 199 29 709 sind schmelzbare Polymere. Diese gibt es synthetischen oder natürlichen Ursprungs. Unter den auf natürlichen Rohstoffen basierenden Fasern sind besonders die des nachwachsenden Rohstoffes Cellulose von Interesse.

Es hat sich gezeigt, daß man diese Verfahren der Spleißfäden auch auf Lyocell-Spinnmassen anwenden kann, indem Cellulose in N-Methylmorpholin-N-oxid und Wasser gelöst und durch Spinnbohrungen zu Fäden ausgepreßt wird. Auch andere Lösungsmittel können benutzt werden, wobei aber NMMO sich als das bisher,geeignetste erwiesen hat. Die als Lösung vorliegende Spinnmasse wird, wie oben beschrieben, ausgesponnen und die Fäden durchlaufen den durch die Lavaldüse vorgegebenen Luftspalt, in dem sie zu dünneren Durchmessern verzogen werden, und gelangen anschließend in ein Wasserbad, in dem die Cellulose zum Faden koaguliert und das Lösungsmittel in das Wasserbad gelangt, welches wegen der ständigen Anreicherung erneuert und das Lösungsmitel zurückgenommen wird.

Eine Besonderheit des erfindungsgemäßen Verfahrens ist, daß die begleitende Gas-, in der Regel Luftströmung die flüssigen Lösungsmassenfäden kurz nach ihrem Austritt aus der Spinnbohrung begleiten und durch Schubspannung verziehen. Dadurch erhalten sie eine Orientierung und eine Abkühlung, was beides zu zunehmender Festigkeit und Verringerung der so schädlichen Abrisse, sogar bis zu ihrer vollkommenen Verhinderung führt. Durch die Vermischung der Gasströmung mit der umgebenden Atmosphäre, meistens auch Luft, verzögert sich zwar die Gasströmung und die Fäden unterliegen nicht mehr der anfänglichen Spannung durch die höhere Geschwindigkeit derselben, bleiben aber endlos und werden selbst bei Abrissen durch die Luftströmung fortgetragen. Noch sind es die Fäden der anfänglichen Lösungsmasse, wenn man nicht bereits durch Einblasung von z.B. Dampf oder Wasser mit dem Ausfällen der Cellulose beginnt. Diese Fäden können auf einem Siebband abgelegt und von der begleitenden Gasströmung, wie bei Spinnvliesverfahren bekannt, abgetrennt werden, wobei das Gas (Luft) das Siebband durchtritt und unterhalb desselben abgesaugt wird und die Fäden zum Vlies abgelegt nunmehr erst dem Fällbad zugeführt werden. Eine sonst beim Spinnen von Lyocellfäden sehr genaue Einhaltung beginnend mit feinen Kapillardurchmessern für die Spinnbohrung, sich anschließendem Luftspalt und seiner Temperatur und Erneuerung sowie die Anforderungen an die Gleichmäßigkeit der Schmelze möglichst frei von ungelösten Teilen, die nur in wenigen ppm zugelassen werden, entfällt durch die zwangsweise Führung der Fäden durch die ausziehende Luftströmung. Der Fadenbildungs- und Ablegeraum ist gut zugänglich, weil Abstände von durchaus 1 und 2 m zwischen Düsenaustritt und Auffangband verwirklichbar sind.

Statt die Fäden aus der Lösungsmasse zu einem Vlies abzulegen und sie anschließend in ein Fällbad zu bringen, kann man in gleicher Weise nach dem erfindungsgemäßen Verfahren Fäden ausspinnen und trennt sie von der begleitenden Gasströmung, indem man diese seitlich absaugt in Vorrichtung ähnlich wie im Deutschen Patent 42 36 514 vorgesehen. Die einzelnen Fäden oder auch mehrere als Garne werden dann zur Koagulation der Cellulose Fälleinrichtungen zugeführt und auf Spulen aufgewickelt.

Im Gegensatz zur Herstellung von Feinstfäden aus synthetischen Polymeren wie Polyethylen, Polypropylen, Polyamid, Polyester und anderen ist das Aufspleißen des Lösungsmassenstrahles zur Erzeugung feiner und feinster Fäden nur bedingt erforderlich. Wie zuvor bemerkt, entstehen nach Entfernung des Lösungsmittels durch Koagulation entsprechend des eingesetzten Cellulosegehalts in der Lösungsmasse bereits bei gut 10%, also der bei Spinnverfahren für Lyocellfäden durchaus üblichen Konzentration, Fäden im Bereich von unter 10 µm im Durchmesser ohne Aufspleißen, und es zeigte sich, daß nur im untergeordneten Maße, auch wegen dem besonderen, von synthetischen Polymeren sich sehr unterscheidenden Viskositätsverhalten der NMMO-Cellulose-Lösungen das Spleißen zu mehreren Fäden nebeneinander nur in untergeordnetem Maße und bei tieferen Cellulosegehalten der Spinnmasse möglich ist. Während bei den synthetischen Polymeren eine Temperaturerhöhung ausreicht, damit durch die Wirkung der Oberflächenspannung durch die Erhöhung des Innendrucks im Faden dieser zerplatzt und in einzelne Fäden aufspleißt, kommt man bei Lyocell rasch an die Schädigung dieser empfindlichen Massen bei Temperaturen deutlich über 100°C und es mangelt den Fäden später an Festigkeit und sonstigen gewünschten Eigenschaften.

Dagegen hat sich gezeigt, daß andere natürliche Polymere entsprechend dem Verfahren nach DE 199 29 709 und dem hier vorliegenden zu im Wesentlichen endlose Fäden verarbeitet werden können. Sie verhalten sich wie die synthetischen Polymere hinsichtlich des Aufspleißens oder mehr wie die cellulosischen Massen für Lyocellfäden je nach Typ.

Ein anderes zu Fäden verspinnbares Polymer auf natürlicher Basis ist Polylactid PLA (Polymilchsäure), welches auf der Basis von Stärke, z.B. Getreide- oder Maisstärke, aber auch aus Molke oder Zucker gewonnen wird. Werkstoffe aus PLA haben die besondere Eigenschaft, daß sie biologisch abbaubar sind, wobei das Abbauen, d.h. das Zerfallen in CO₂ und H₂O auch für bestimmte zeitliche Dauer eingestellt werden kann, und daß sie körperfreundlich sind. Auch hier gelingt es mit dem Spleißspinnverfahren sehr feine Fäden herzustellen, wie sie sonst nur mit den Nachteilen des Melt-blown-Verfahrens - große Luftmengen müssen auf mindestens Schmelzetemperatur erhöht werden, wobei die Polymere meistens geschädigt werden - gewonnen werden können.

Ein weiteres Ziel ist die Steigerung der Wirtschaftlichkeit in der Herstellung der Fäden durch höheren Spinnmassenurchsatz und geringeren spezifischen Luftund damit Energieverbrauch. Es hat sich gezeigt, daß fadenbildende Kunststofflösungen natürlichen oder synthetischen Ursprungs sehr unterschiedlicher Art nicht nur zu Fäden verformt werden können, indem sie aus runden oder profilierten Einzelöffnungen ausgepreßt und anschließend Gas- bzw. Luftströmungen verzogen werden, sondern daß man Spleißfäden in ganz ähnlicher Weise wie die aus Einzelöffnungen erzeugten Monofile aus Filmen herstellen kann. Dazu wird die Spinnmasse aus einer langgestreckten schlitzförmigen Düse, wie oben erwähnt, in eine von der Umgebung getrennte Kammer bestimmten Drucks, der Gas, z.B. Luft, zugeführt wird, ausgepreßt, wobei der Film in ein Gebiet rascher Beschleunigung des Gases am Austritt aus der Kammer in einen Längsspalt gelangt. Unterhalb der Beschleunigungszone, d.h. in der Entspannungszone spleißt der Film auf und es ergeben sich dann Haufwerke von im Wesentlichen endlosen Fäden, allerdings im Gegensatz zu den aus Monofilen gespleißten, solche von sehr unterschiedlichem Durchmesser und knötchenförmigen Verdickungen. Diese entstehen im noch schmelzflüssigen Zustand der Spinnstoffe und können in gewissen Grenzen durch die Hauptverfahrensparameter Schmelzetemperatur, Schmelzedurchsatz und ausziehende Gase - meistens Luftströme - in gewissen Grenzen eingestellt werden. Einzelfäden, die sich dann auch aufwickeln lassen, können so durch das Spleißen von Filmen nicht hergestellt werden, wohl aber Vliese. Diese Spinnvliese aus regellos abgelegten Einzelfäden unterschiedlichen Fadendurchmessern können Vorteile haben und gleichen eher Naturstoffen, bei denen auch ein größeres Spektrum unterschiedlicher, sie zusammensetzender einzelner Elemente, hier also Fasern und Fäden, vorkommt wie bei Leder und Holz, deren unterschiedliche Einzelfasern ihre besonderen und meist vorteilhaften Eigenschaften ausmachen.

Bei beiden Vorgängen, Aufspleißen eines Monofils oder eines Filmes, ist die Temperatur der Spinnmasse von größtem Einfluß, weil sie Viskosität und damit Fadenbildungsvermögen und Oberflächenspannung und damit Druckbildung im Monofil und im Film bestimmen. Eine zu frühe Abkühlung des Fadens ist deshalb nicht erwünscht, im Gegenteil kann eine Erhöhung der Temperatur kurz nach dem Austritt aus der Spinnöffnung von Vorteil sein. Der Mechanismus des Aufspleißens ist beim Monofil und beim Film ähnlich, aber nicht gleich. Bei Monofilen kommt es zum Aufplatzen, wenn der Druck im Inneren größer ist als der in der umgebenden Gasströmung. Das geschieht beim Spleißspinnverfahren dadurch, daß der Fadendurchmesser neben dem im Allgemeinen geringen Einfluß der Schwerkraft durch eine begleitende Gasströmung abnimmt, wobei diese. sich ständig beschleunigt und nach den strömungstechnischen Gesetzen der Druck im Gas abnimmt. Durch die Oberflächenspannung wird der Druck im flüssigen Monofil größer. Es kommt zum Aufspleißen in Einzelfäden durch Zerplatzen des Monofils, wenn die Flüssigkeitshaut den Faden nicht mehr zusammenhalten kann. Beim Ausspinnen von Filmen entstehen über die Filmbreite hinweg unterschiedliche Drücke, und zwar sind sie an den Rändern durch die Oberflächenspannung wegen der Krümmung dort höher. Solche Filme sind grundsätzlich instabil, selbst wenn die Gasströmung erfindungsgemäß möglichst lange laminar gehalten wird. Es kommt zu Einfurchungen, Riefenbildungen über die Filmbreite hinweg und zu Durchbrüchen mit Bildung von fadenoder bandförmigen Einzelteilen, auch Ligamente genannt.

Das Gebiet der starken Beschleunigung und Druckabsenkung in der Gasströmung wird nach der Erfindung in Form einer rotationssymmetrischen oder langgestreckten Lavaldüse mit konvergenter Kontur zu einem engsten Querschnitt hin und dann rascher Erweiterung realisiert, letzteres schon damit die nebeneinander laufenden neu gebildeten Einzelfäden nicht an den Wänden anhaften können. Im engsten Querschnitt kann bei entsprechender Wahl des Druckes in der Kammer (bei Luft etwa doppelt so hoch wie der Umgebungsdruck dahinter) Schallgeschwindigkeit und im erweiterten Teil der Lavaldüse Überschallgeschwindigkeit herrschen.

Für die Herstellung von Fadenvliesen (Spinnvliesen) werden Spinndüsen mit in Zeilen angeordneten Spinnbohrungen und in Rechteck- bzw. mit Schlitzform und Lavaldüsen mit Rechteckquerschnitt eingesetzt. Für die Herstellung von Garnen und für besondere Arten der Vliesstoffherstellung können auch Runddüsen mit einer oder mehreren Spinnbohrungen und rotationssymmetrische Lavaldüsen eingesetzt werden.

Der Vorteil der vorliegenden Erfindung liegt darin, daß auf einfache und sparsame Weise Feinstfäden im Bereich unter 10 µm, beispielsweise zwischen 2 und 5 µm, erzeugt werden können, was beim reinen Verziehen etwa durch das Meltblown-Verfahren nur mit heißen, über den Schmelzpunkt erhitzten Gas(Luft)-strahlen zu Wege gebracht wird und damit erheblich mehr Energie bedarf. Außerdem werden die Fäden in ihrer molekularen Struktur nicht durch Übertemperaturen geschädigt, was zu verringerter Festigkeit führen würde, wodurch sie sich aus einem textilen Verband dann oft herausreiben lassen. Ein weiterer Vorteil liegt darin, daß die Fäden endlos oder quasi endlos sind und aus einem textilen Verband wie einem Vlies nicht herausstehen und sich als Fusseln herauslösen lassen. Die Vorrichtung zur Verwirklichung des erfindungsgemäßen Verfahrens ist einfach. Die Spinnbohrungen der Spinndüse ebenso wie die Schlitzdüse können größer und damit weniger störanfällig sein, der Lavaldüsenquerschnitt benötigt in seiner Genauigkeit nicht die engen Toleranzen der seitlichen Luftschlitze des Meltblown-Verfahrens. Bei einem bestimmten Polymer braucht man nur die Lösungstemperatur und den Druck in der Kammer aufeinander abzustimmen und bei gegebenem Durchsatz pro Spinnbohrung und der geometrischen Lage der Spinndüse zur Lavaldüse kommt es zum Aufspleißen. Bei Lyocell verdünnt sich der Lösungsfaden zu dem gewünschten Durchmesser, das Aufspleißen tritt nur sporadisch auf.

Eine Weiterbildung der Erfindung ist es, den Lösungskegel, rund als Monofil oder keilförmig als Film, vor dem Aufspleißen möglichst wenig abzukühlen und darüber hinaus ihn auf höhere Temperatur zu erwärmen. Dazu sind gegenüber der Gasströmung abgeschirmte Heizungen zu beiden Seiten der Austrittsöffnungen - Bohrungsreihe oder Schlitz - angebracht. Diese Heizungen führen Wärme zum einen im Bereich der Austrittsöffnung an die Spinnmasse von außen heran und geben,ihr dort, wo sie eine höhere Geschwindigkeit und damit höheren Wärmeübergang gestattet, eine Temperaturerhöhung, zum anderen sind die Heizungen von der Art, daß sie durch Strahlung Wärme an den kegel- oder keilförmigen Teil der sich verformenden Spinnmasse übertragen.

Ausführungsbeispiele der Erfindung sind in der Zeichnung dargestellt und werden in der nachfolgenden Beschreibung näher erläutert. Es zeigen
- Fig. 1: eine schematische Schnittdarstellung eines Teils einer Vorrichtung zur Herstellung von Fäden nach der Erfindung,
- Fig. 2: eine perspektivische Ansicht einer erfindungsgemäßen Vorrichtung nach einem Ausführungsbeispiel mit Zeilendüse und Spinnbohrungen zur Herstellung von Lyocell-Vliesen aus Mikrofäden,
- Fig. 3: ein Foto einer mikroskopischen Aufnahme von PP-Spleißfäden, hergestellt nach Beispiel 3 durch Aufplatzen eines Schmelzefilms, und
- Fig. 4: ein Foto von PP-Spleißfäden unter Bedingungen entsprechend Fig. 3, hergestellt durch Aufspleißen von Monofilen.

In Fig. 1 ist ein Schnitt durch den unteren Teil einer Spinndüse 1 und eine zugeordnete Lavaldüse dargestellt, wobei dieser Schnitt sowohl für eine rotatinssymmetrische Spinndüse, die einen Faden oder ein Monofil ausspinnt, und eine rotationssymmetrische Lavaldüse, als auch für eine schlitz- oder rechteckförmige Spinndüse, die einen Film ausspinnt, und entsprechend rechteckförmiger Lavaldüse gilt. Es kann auch eine Spinndüse mit mehreren in Reihe angeordneten Spinnbohrungen mit entsprechender langgestreckter Lavaldüse vorgesehen sein. Unterhalb der Spinndüse 1 befindet sich eine Platte 11, 11' mit einem Spalt 12', der von der Spinndüse aus gesehen konvergent und dann leicht divergent ausgebildet ist und sich am unteren Rand der Platte 11, 11' stark erweitert, wodurch die Lavaldüse gebildet wird. Die Spinndüse bzw. die Spinnbohrungen der Spinndüsen enden kurz über der Lavaldüse oder in der oberen Ebene der Platte 11, 11', gegebenenfalls kann die Spinndüse 1 auch leicht in die Öffnung 12 hineinragen.

Zwischen Spinndüse 1 und Platte 11, 11' liegt ein abgeschlossener Raum, dem entsprechend den Pfeilen 6, 6' beispielsweise von einem Kompressor Gas zugeführt wird. Das Gas, das Luft sein kann, hat üblicherweise Umgebungstemperatur, kann aber auch aufgrund der Kompressionswärme von dem Kompressor eine etwas höhere Temperatur, beispielsweise 70° bis 80° aufweisen. Die Spinndüse 1 ist von einer Isolieranordnung 8, 8' umgeben, die zur Abschirmung der auf Spinntemperatur geheizten Spinndüse gegen Wärmeverluste dient, wobei vorteilhaft auch ein Luftspalt 9 zwischen Spinndüse 1 und Isolieranordnung 8, 8' vorgesehen ist. Die Spinndüse 1 weist eine Austrittsöffnung 4 auf, in deren Bereich eine Heizung 10, 10' angebracht ist, die im Ausführungsbeispiel als Flachheizband ausgebildet ist und die in vorteilhafter Weise gegen die Isolieranordnung 8, 8' zur Vermeidung von Wärmeverlusten durch Teile 13 und 13' isoliert ist. Der Raum unterhalb der Platte 11, 11' weist üblicherweise Umgebungsdruck, d.h. Atmosphärendruck auf, während das Gas im Raum zwischen Spinndüse 1 und Platte 11, 11' unter einem erhöhten Druck steht. Bei direkt anschließender Weiterverarbeitung zu Vlies, Garnen oder anderen Fadenstrukturen kann der Raum unterhalb der Platte 11, 11' einen gegenüber Umgebungsdruck etwas erhöhten Druck haben, beispielsweise um einige Millibar, der für die Weiterverarbeitung, wie Vlieslegung oder anderen Fadensammelvorrichtungen benötigt wird.

Eine Polymerlösung 2, also z.B. Lyocell, strömt längs des eingezeichneten Pfeils 3 der Ausströmöffnung 4 der Düse 1 entgegen. Es bildet sich ein Faden 5 oder ein Film, der sich in seinem weiteren Verlauf aufgrund der Gasströmung, die längs der eingezeichneten Pfeile 6, 6' seitlich von oben her kommend zwischen der Kontur der Flächen der Platte 11, 11' und der Außenflächen 7, 7' der Isolieranordnung 8, 8' verläuft, im Durchmesser bzw. in der Breite verringert. Die Heizung 10, 10' beheizt von außen die Kapillare der Austrittsöffnung 4 und kann mit ihrem unteren Teil durch entsprechende Verlängerung im Wesentlichen durch Strahlung die an ihr vorbeifließende Spinnmasse aufheizen. Der Faden 5 bzw. der Film gelangt in die durch die Teile 11, 11' der Platte gebildete Einschnürung 12' des Strömungsquerschnittes für die Gasströmung 6, 6' nach Art der Lavaldüse mit dem engsten Querschnitt bei 12. Bis dahin nimmt die Strömungsgeschwindigkeit des Gases ständig zu und in dem engsten Querschnitt 12 kann Schallgeschwindigkeit herrschen, wenn das kritische Druckverhältnis etwa im Ruhezustand des Gases p₁ in der Kammer oberhalb der Platte 11, 11' zum Druck in der engsten Stelle pₑ überschritten wird. Durch die Erweiterung der Lavaldüse zum Raum mit dem Druck p₂ unterhalb der Platte 11, 11' hin können bei überkritischen Druckverhältnissen auch Überschallgeschwindigkeiten entstehen. Im Allgemeinen erweitert sich die Lavaldüse sehr stark gleich nach dem engsten Querschnitt 12 oder kurz danach, um ein Anhaften der Fäden durch die in diesem Bereich beginnende Aufspleißung kurz unterhalb der Lavaldüse an der Platte 11, 11' zu vermeiden.

Im dargestellten Beispiel platzt der Faden 5 oder spleißt auf, wenn der Fadenmantel den Lösungsfaden gegen den mit der Fadeneinschnürung gewachsenen Innendruck nicht mehr zusammenhalten kann. Das Monofil teilt sich dann in einzelne Fäden auf, die sich aufgrund der Temperaturdifferenz zwischen Lösung und kaltem Gas bzw. Luft und der plötzlich stark ange-. wachsenen Oberfläche der Einzelfäden, bezogen auf die Fadenmasse, rasch abkühlen. Es ist somit eine bestimmte Anzahl von sehr feinen, im Wesentlichen endlosen Einzelfäden entstanden. Bei einer Lyocelllösung tritt das Phänomen des Aufspleißens häufig nicht oder nur hier und da auf, d.h. in Fig. 1 würde der sich ausspinnende Faden fortsetzen. Der Faden wird durch die laminare Gasströmung stetig wachsender Geschwindigkeit verzogen, so daß es schlußendlich zu feinen Fäden wegen des um oder unter 10% liegenden Celluloseanteils kommt.

Auch der Lösungsfilm reißt kurz unterhalb der Lavaldüse auf, wobei die Druckverhältnisse im Film vor dem Aufspleißen unterschiedlich über die Breite hinweg sind und der Film instabil wird. Kurz vor dem Aufspleißen kommt es zu Einfurchungen und Riefen über die Filmbreite und dann zu Durchbrüchen von Fäden mit kleinen, aber größeren Durchmessern.

Aus der Natur derartiger Aufplatzvorgänge folgt, daß die Zahl der entstehenden Fäden nach dem Aufspleißpunkt, der noch in der Lavaldüse oder beispielsweise 5 bis 25 mm unter der engsten Stelle der Lavaldüse liegen kann, nicht gleichbleibend sein kann. Wegen der kurzen Wegstrecke, die Faden bzw. Film und Gas miteinander bis zum Aufspleißpunkt bzw. bis zum endgültigen Verzug des Fadens zurücklegen, ist die Strömungsgrenzschicht um den Faden laminar. Auch wird die Luft von den Zuleitungen her möglichst laminar an das Gebiet der Aufspleißung herangeführt. Das hat den Vorteil der geringeren Strömungsverluste, aber auch einen zeitlichen gleichmäßigeren Verlauf des Aufspleißens. Die beschleunigte Strömung, wie sie in dem Querschnitt der Lavaldüse vorliegt, bleibt laminar und kann sich sogar laminarisieren, wenn vorher eine gewisse Turbulenz vorherrschte.

Fig. 2 zeigt die perspektivische Ansicht einer Anlage für das erfindungsgemäße Verfahren, bei der eine Lyocellmasse 130 einer Vorrichtung 30 zugeführt wird und daraus ein Vlies 20 gewonnen wird. Die Vorrichtung 30 zur Herstellung von im Wesentlichen endlosen Fäden entspricht der Anordnung nach Fig. 1, wobei mehrere Spinndüsen bzw. Spinnbohrungen entsprechend Fig. 1 in Reihe angeordnet sind und die Lavaldüse langgestreckt bzw. in Rechteckform ausgebildet ist. Aus den einzelnen Spinnbohrungen treten Fadenmonofile aus, verjüngen sich durch die Schubkräfte der Gasströmung und spleißen gegebenenfalls, bei Lyocell jedoch weniger, im unteren Teil des Spaltes der nicht dargestellten Lavaldüse oder etwas darunter zu mehreren Fäden auf. Bei Lyocell werden im Wesentlichen Einzelfäden ausgesponnen.

Die sie begleitende Luftströmung führt sie einem Auffangband 50 entgegen, wo die Fäden noch im Trockenen abgelegt werden. Das ist bei dem vorliegenden Verfahren möglich und hat große Vorteile gegenüber Lyocellverfahren, in denen die Fäden gleich nach einem kurzen Luftspalt von wenigen cm in das Fällbad, meist aus Wasser, eingeführt werden. Unterhalb der Ablagestrecke im Trockenen befindet sich eine Absaugung, dargestellt durch den Kasten 60 wie bei Spinnvliesverfahren üblich, so daß die begleitende Luft durch nicht gezeigte Absaugeinrichtungen abgeführt wird. Um eine Einführung unterhalb des Spiegels des Fällbades 70, ohne daß sich die Fäden vom Siebband ablösen, durchzuführen, kann hier auch Fällbadflüssigkeit, überwiegend Wasser, an dieser Stelle durch das Siebband durchgesaugt werden, im einzelnen nicht gezeigt, oder es ist eine Walze 89 mit oder ohne Berührung der Wasseroberfläche vorhanden, die das Vlies in das Fällbad 70 drückt. Während das Auffangband 50 zurückgeführt wird, läuft das Vlies 20 zu seiner weiteren Bearbeitung beispielsweise durch Kalandrieren, Trocknen und Weiterem wie Wasserstrahlverfestigung.

Die Luft kann zum Teil bereits vorher längs der Pfeile 120, 120' abgeführt werden; dabei weisen die Kästen 110, 110' den Fäden zugekehrte, nicht gezeigte luftdurchlässige Flächen auf.

Derartige Absaugungen seitlich zur Fadenschar können in besonderer Weise Anwendung finden, wenn die Fäden nicht zu einem Vlies, sondern zu einem Endlosgarn verarbeitet werden sollen, was auf Rollen gewickelt oder Stapelfasern zerschnitten werden soll, jeweils nachdem vorher Lösungsmittel und Cellulosemasse durch Koagulation voneinander getrennt worden sind.

Es ist eine besondere Eigenart des erfindungsgemäßen Verfahrens, daß die Fäden nach ihrem Austritt aus den Spinnbohrungen und gegebenenfalls nach ihrem Spleißen Schubspannungen durch die im Wesentlichen parallel zu ihnen verlaufende Gas-, meist Luftströmung erfahren. Damit unterscheidet es sich von den sonst zum Spinnen aufgebrachten Kräften durch Wickel- oder sonstwie geartete Abzugsvorrichtungen. Die Spinnlösung aus den Spinnbohrungen hält nur geringe Zugkräfte aus und es ist mit Verfahren nach dem Stand der Technik deshalb nicht möglich, sehr feine Fäden zu erzeugen, denn nur im Luftspalt zwischen Düsenaustritt und Koagulationsbad läßt sich die Spinnmasse zu einem Faden geringeren Durchmessers ausziehen, danach nicht mehr. Nach dem vorliegenden Verfahren sind die zur Verformung nötigen Kräfte Schubspannungskräfte (neben der sehr geringen Wirkung der Schwerkraft), die den Faden nicht als Zugkräfte über den Fadenquerschnitt beanspruchen, wodurch ein Abreißen kaum vorkommt.

Die Koagulation des gelösten Fadenpolymers, hier Cellulose für Lyocellfäden, in einem Lösungsmittel, hier NMMO, kann bereits zwischen Spinnvorrichtung 30 und Ablagefläche 51 eingeleitet wird, indem Wassernebel oder Dampf gegen die Fadenschar seitlich eingeblasen werden, also dort etwa, wo die zuvor beschriebenen Absaugkästen für Luft 110, 110' angebracht sind und somit genau in umgekehrter Weise zur abgeführten Luft nun feuchte Luft oder Dampf in die Fadenschar eingebracht werden. Das bewirkt, daß die Fäden an ihrem Äußeren bereits vor der Anlage im Celluloseanteil angereichert sind und eine Bindung untereinander nicht so stark ist, als wenn sie ohne dergleichen zu einem Vlies abgelegt werden. Das Vlies wird dann in ein Fällbad eingeführt, wobei es anschließend nur noch durch Preßwalzen oder zwischen einer Trommel, auch beheizt, und dem Siebband zu einer Selbstbindung kommt. Denn die erzeugten Lyocellfäden sind weich und haften bereits aneinander, wenn man sie unter nur geringem Druck miteinander verbindet. Diese autogene Verbindung ist ein weiterer besonderer Vorteil bei der Herstellung von Vliesen aus Lyocellfäden. Ist die Koagulation bereits eingeleitet, so ist die Bindung nicht so stark und man erhält weichere Vliese mit textilem Griff gegenüber den vorher nicht besprühten, nur durch das Fällbad gezogenen Vliesen, die kompakter sind und einen härteren, papierenen Griff haben.

Es versteht sich, daß sich nach dem in Fig. 2 gezeigten Trog noch weitere Stufen der Koagulation bzw. Auswaschung des Lösungsmittels anschließen können. Hierzu können auch Siebtrommelwaschmaschinen eingesetzt werden, wie sie in der Textilindustrie genutzt werden, wobei das Vlies die Siebtrommel in einem bestimmten Umfangssegment umschlingt und das Wasser durch das Vlies und den perforierten Trommelmantel axial entzogen und dem Bad bzw. der Trennung von Wasser und Lössungsmittel, beispielsweise NMMO, wieder zugeführt werden. Anschließend muß das Vlies getrocknet werden, wozu Siebtrommeltrockner benutzt werden können. Da hier im Allgemeinen ein starkes Schrumpfen der Lyocellfäden auftritt, kann das Vlies zwischen einer von Warmluft durchströmten Saugtrommel und einem diese umschlingendes mit gleicher Geschwindigkeit bewegten Siebband geführt werden.

### Beispiel 1

Über eine Schneckenpresse (Extruder) wurde eine Lösung von 13% Cellulose in einer wässrigen NMMO-Lösung von 75% und 12% Wasser einer Spinnvorrichtung aus einer Spinndüse mit einem Loch und einer runden Lavaldüse zugeführt, wobei die einzelne Spinnbohrung einen Durchmesser von 0,5 mm hatte. Im industriellen Maßstab wird die Lösung hergestellt und direkt über sie fördernde Pumpen dosierend der Spinnvorrichtung zugeführt. Die Temperatur der Lyocell-Spinnmasse am Extruderaustritt betrug 94°C. Am unteren Teil der konischen Düsenspitze war eine elektrische Widerstandsheizung angebracht, zu deren Beheizung mit einer Leistung zwischen 50 und 300 W. Die Fadenausziehung geschah durch Luft mit Raumtemperatur von etwa 22°C, der Druck, gemessen vor der Beschleunigung in der Lavaldüse, wurde zwischen 0,05 und 3 bar über Atmosphärendruck eingestellt. Der Austritt der Lyocellmasse aus der Düsenspitze wurde nur etwas variiert und lag 1 bis 2 mm oberhalb der Ebene, wo die Lavaldüse sich einschnürt, bei weiteren Einstellungen genau in dieser Ebene oder auch 1 bis 2 mm darunter, also weiter stromab. Die Lavaldüse hatte eine Weite im engsten Querschnitt von 4 mm und eine Gesamtlänge, gemessen von der Ebene, wo ihre Einschnürung beginnt, bis zur starken Erweiterung kurz nach dem engsten Querschnitt, von 10 mm.

Tabelle 1 zeigt die Einstellungen 1 - 11. Man erkennt den besonderen Einfluß der Heizung 10 der Düsenspitze, wodurch die Spinnmasse kurz vor ihrem Austritt aus der Spinnbohrung eine erhöhte Temperatur erhielt, und zwar deutlich über ihre ursprüngliche Temperatur von 94°C hinaus. Nur zum Teil waren die Fäden gespleißt, bei einzelnen Einstellungen, insbesondere mit geringerem Luftdruck und niedrigerer Temperatur im Wesentlichen nicht. Davon überzeugt man sich, indem man die Fadengeschwindigkeit, errechnet aus dem gemessenen Durchsatz der Spinnmasse und dem mittleren Endfadendurchmesser, korrigiert um die Durchmesserverringerung durch die Lösungsmittelentfernung mit der höchsten auftretenden Luftgeschwindigkeit, d.h. der im Lavaldüsenspalt (wenn keine Überschallgeschwindigkeit danach auftritt) vergleicht. Ist diese höher, so können die Fäden gespleißt sein - je mehr sich die Geschwindigkeiten unterscheiden. Ist sie kleiner als diese rechnerische mittlere Fadengeschwindigkeit, so sind sie in der Mehrheit nicht gespleißt, sind beide etwa gleich groß, so sind einige gespleißt, einige nicht, denn alles gilt jeweils im Mittel. Die Beobachtung ist allgemein, daß Lyocellfäden weniger zum Spleißen neigen wie eingangs im Vergleich zu den synthetischen Polymeren wie Polypropylen bereits bemerkt.

Selbst bei großen Durchsätzen pro Spinnbohrung über 4 g/min konnten Fäden um und unter 10 µm erzeugt werden. Ein höherer Luftdruck p₁ führt in gewissen Grenzen zu feineren Fäden bis die Düsenspitze durch verstärkte Wärmeabgabe an den Luftstrom sich stärker abkühlte und auch das Spleißen schwieriger vonstatten ging. Man kann den Einfluß der erhöhten Luftgeschwindigkeit durch erhöhten Luftdruck vor der Lavaldüse teilweise ausgleichen durch erhöhte Temperatur an der Düsenspitze. Hinzu kommt eine Einflußnahme durch die Stellung der Düsenspitze zur Lavaldüse. Auch hierbei sind die beiden Haupteinflußgrößen Temperatur der Spinnmasse und Scherwirkung der Luftströmung für das Spleißen maßgebend.

**Tabelle 1**

| Nr. | Mo g/min | p₁ mbar | Pₕ W | d₅₀ µm | CV % |
|---|---|---|---|---|---|
| 1 | 3,4 | 80 | 79 | 26,2 | 26 |
| 2 | 3,4 | 150 | 97 | 24,9 | 20 |
| 3 | 3,4 | 150 | 116 | 19,0 | 24 |
| 4 | 3,4 | 150 | 130 | 13,2 | 29 |
| 5 | 3,4 | 200 | 130 | 12,0 | 17 |
| 6 | 3,4 | 100 | 130 | 10,1 | 64 |
| 7 | 11,1 | 400 | 370 | 24,4 | 47 |
| 8 | 6,65 | 1000 | 370 | 13,4 | 38 |
| 9 | 3,68 | 1500 | 276 | 11,1 | 36 |
| 10 | 2,33 | 1500 | 280 | 8,3 | 33 |
| 11 | 4,57 | 3000 | 208 | 9,1 | 54 |

### Beispiel 2

In einer Vorrichtung wie der in Beispiel 1 wurde eine Lösung von 8% Cellulose in 78% NMMO und restlichem Wasser von 14% aus Spinnbohrungen mit einem Durchmesser von 0,6 mm versponnen. Die Temperatur der Lösung am Extruderaustritt betrug 115°C und im Verteilungsraum der Lösung zu insgesamt zwanzig Spinnbohrungen 114°C. Die Heizleistung der Heizung beiderseits der Düsenspitze betrug 450 W. Der Durchsatz pro Spinnbohrung betrug 3,6 g/min.

Es ergaben sich folgende Fadendurchmesser der im Wesentlichen endlosen Lyocellfäden in Abhängigkeit vom Druck der unaufgewärmten Luft:

**Tabelle 2**

| Nr. | P₁ mbar | d₅₀ µm | dₘᵢₙ µm | dₘₐₓ µm | CV % | u_{Le} m/s | u_{F50} m/s |
|---|---|---|---|---|---|---|---|
| 5 | 160 | 8,5 | 2,8 | 21,1 | 59 | 156 | 67 |
| 7 | 200 | 8,0 | 3,7 | 14,7 | 39 | 173 | 78 |
| 9 | 250 | 9,7 | 2,7 | 16,3 | 39 | 192 | 52 |
| 11 | 300 | 9,2 | 5,1 | 18,4 | 43 | 209 | 61 |

Trotz wachsendem Luftdruck p₁, gemessen vor der Lavaldüse, werden die Fäden ab p₁=200 mbar wieder dikker, was auf eine raschere Abkühlung durch die höhere Luftströmung zurückzuführen ist.

Aufgeführt sind auch die Geschwindigkeit der Luft im engsten Querschnitt der Lavaldüse u_{Le} und die Geschwindigkeit u_{F50}, die ein Lyocellfaden vor Eintritt in das Fällbad mit späterem mittleren Durchmesser d₅₀ hätte. Ist diese größer als u_{Le}, so kann ein Aufspleißen vorliegen. Dazu müßten sich die Werte aber sehr deutlich unterscheiden, da ein feinerer Durchmesser als er rechnerisch der maximalen Luftgeschwindigkeit während des Spinnvorgangs entspricht, also der im engsten Spalt der Lavaldüse, auch durch seitliches Abschälen vom Hauptstrom oder verarmter Cellulosekonzentration an dieser Stelle entstanden sein kann.

Durch eine Erhöhung der Temperatur der Lösung vor Austritt aus der Spinnbohrung läßt sich der Fadendurchmesser weiter verringern, allerdings sind hierbei der Temperatur Grenzen gesetzt, weil sich die Lösung zersetzt, so daß möglichst kurze Verweilzeiten unter erhöhter Temperatur durch etnsprechende Gestaltung der Schmelzeräume im unteren Spinndüsenteil gewählt werden. Bei einer Temperatur dort von 123°C statt der vorherigen 114°C erhöhte sich der Anteil einzelner Fäden mit u_{F>}u_{Le} in einer Einstellung im übrigen etwa wie Nr. 7 in Tabelle 2.

Die Düsenbohrungen dieser Längsdüse (20 Bohrungen in einer Reihe) ragten 2 mm in die Lavaldüse in Strömungsrichtung hinein. Es verbleiben 3 mm weiterhin sich einschnürender Strecke bis zum engsten Querschnitt der Lavaldüse. Somit bestand beiderseits der Fadenschar ein sich verengender Spalt. Dadurch entsteht eine stetig beschleunigte Gasströmung auf sehr kurzer Laufstrecke von der Zuströmung bis zum engsten Querschnitt der Lavaldüse. Im Bereich der Fadenbildung nach seinem Austritt aus der Spinnbohrung herrscht laminare Strömung. Selbst bei kleinen Störungen bewirkt eine so starke Einschnürung und damit Strömungsbeschleunigung eine Relaminarisierung wie man sie in Düsenströmungen kennt, mit dem Effekt, daß der Faden, langsam aus der Spinnbohrung austretend, unter stetig wachsender Gas-(Luft-)strömung u_{L} verzogen wird und ebenfalls in seiner Geschwindigkeit u_{F} stetig zunimmt. Schwankende Strömungsimpulse turbulenter Art würden diesen Vorgang stören und es käme wie bei anderen bekannt gewordenen Verfahren zum Auftrennen des Spinnmassefadens (z.B. aus einer Lyocelllösung) und die Fäden wären nicht mehr im Wesentlichen endlos. Die Verformung auf Lauflängen von wenigen mm bei dem erfindungsgemäßen Verfahren geschieht zudem bei hohen, bis im engsten Querschnitt zunehmenden Schubspannungen - ein Grund für im Wesentlichen abrißfreie Fadenbildung, denn die Geschwindigkeit u_{L}(x) hat ihr Maximum = engste Querschnitt Lavaldüse unterhalb, nicht neben dem Massenaustritt.

Durch Einstellung bestimmter Werte für den Durchsatz der Spinnmasse, ihrer Temperatur und der Luftgeschwindigkeit im ebenen Spalt bei Längsdüsen oder im Ringspalt bei Runddüsen kann man, wie die Beispiele 1 und 2 zeigen, den Durchmesser der im Wesentlichen endlosen Fäden steuern. Der Durchsatz pro Spinnbohrung ist wie in allen genannten Fällen höher als bei bekannt gewordenen Meltblown-Verfahren für Lyocell. Der Grund sind die hohen Schubspannungen durch die stark beschleunigte Strömung, nämlich eine Anlaufströmung, mit sehr dünnen Grenzschichten am Faden.

### Beispiel 3

In einer Spinnvorrichtung, ähnlich der in Fig. 1 gezeigten, wurde eine Polypropylenschmelze mit einer Temperatur von 355°C aus einem Schlitz von 0,9 mm Breite und 20 mm Länge aus einer unten als Steg endenden Spinndüse als Film ausgesponnen. Als Verstrekkungsgas für den Film diente Luft. Bei einem Durchsatz von 11,5 g/min und einem Druck der Luft von Raumtemperatur von 20°C und 250 mbar ergaben sich Fäden mit mittlerem Durchmesser von 5,2 µm mit einer Streuung von s = 1,9 µm, entsprechend einem Variationskoeffizient von CV = 37%. Dabei wurden die dicken Verknotungsstellen im Vlies nicht mitgemessen. Das erzeugte Vlies ist in Fig. 3 dargestellt, das das Foto einer mikroskopischen Aufnahme der PP-Spleißfäden nach Beispiel 2 zeigt. In Fig. 4 sind zum Vergleich Polypropylen-Spleißfäden dargestellt, die unter sonst gleichen Bedingungen aus einer runden Spinnbohrung mit einem Durchmesser von 1 mm bei einem Durchsatz pro Bohrung von 3,6 g/min ausgesponnen wurden. Die Fäden in Fig. 4 hatten einen mittleren Durchmesser von 8,6 mm, ihr Variationskoeffizient betrug 48%.

Die vorliegende Beschreibung des erfindungsgemäßen Verfahrens und seiner Vorrichtungen kann auch auf andere lösungsmittelgesponnene Fadenpolymere angewendet werden, beispielsweise auch auf herkömmliche Viskoseoder Rayon-Fäden sowie deren Weiterverarbeitung zu Vliesen oder Garnen. Neben den genannten Besonderheiten der Spinnsicherheit ist weiter hervor zu heben, daß die Vorrichtung einfach, der Energieverbrauch verglichen mit Meltblown-Verfahren sehr viel geringer ist und überraschend große Durchmesser für Spinnbohrungen und Schlitze angewendet werden können durch den hohen Verzug durch die Schubkräfte bei Geschwindigkeiten bis zu Schallgeschwindigkeiten und auch darüber vermittels ihrer Erzeugung in einer Lavaldüse. Damit sind Verunreinigungen in der Spinnmasse nicht mehr so kritisch im Hinblick auf Fadenabrisse. Bei Lyocellfäden können höhere Anteile von Hemicellulose zu Fäden verarbeitet werden, und auch der Polymerisationsgrad der Cellulose (DP) kann geringer sein, womit in der Regel die Rohstoffe billiger werden, weil eben keine hohen Zugkräfte auf die Lyocellfäden in ihrem Entstehungszustand als feine Fäden aus der Lösemasse ausgeübt werden. Daß grundsätzlich nur kalte Luft oder Luft mit Abfallwärme aus der Luftverdüsung verwendet wird, trägt bei Lyocell, besonders aber bei mit höherer Temperatur zu spinnenden Lösungspolymeren sehr zur Energieeinsparung des Verfahrens bei.

## Patentansprüche

1. Verfahren zur Herstellung von im Wesentlichen endlosen feinen Fäden aus einer Spinnmasse aus gelösten Polymeren synthetischen oder natürlichen Ursprungs, bei dem die Spinnmasse aus mindestens einer Spinnbohrung ausgesponnen wird und der ausgesponnene Faden durch mittels einer Lavaldüse auf hohe Geschwindigkeit stetig beschleunigte Gasströme verzogen wird, wobei die Gasströmung im Bereich der Fadenbildung im Wesentlichen laminar ist.

2. Verfahren nach Anspruch 1, **dadurch gekennzeichnet, dass** das Maximum der Geschwindigkeit der Gasströmung unterhalb des Austritts der Spinnmasse aus der Spinnbohrung ist.

3. Verfahren nach Anspruch 1 oder 2, **dadurch gekennzeichnet, dass** die den Faden verziehenden Gasströme Umgebungstemperatur oder eine aus ihrer Erzeugung und Zufuhr bedingte Temperatur aufweisen.

4. Verfahren nach einem der Ansprüche 1 bis 3, **dadurch gekennzeichnet, dass** die Spinnmasse im Lösungsmittel, wie Aminoxid, gelöste Cellulose ist.

5. Verfahren nach einem der Ansprüche 1 bis 3, **dadurch gekennzeichnet, dass** bei gegebener Geometrie der Spinnbohrung und ihrer Lage zur Lavaldüse die Temperatur der Spinnmasse oder des aus der Spinnbohrung austretenden Fadens und/oder die Drücke vor und hinter der Lavaldüse so gesteuert werden, dass der Faden vor seinem Erstarren einen hydrostatischen Druck in seinem Inneren erreicht, der größer ist, als der ihn umgebende Gasdruck, derart, dass der Faden platzt und sich in eine Vielzahl feiner Fäden aufspleißt.

6. Verfahren nach einem der Ansprüche 1 bis 5, **dadurch gekennzeichnet, dass** der Raum hinter der Lavaldüse Umgebungsdruck aufweist oder bei Weiterverarbeitung der Fäden auf einem für die Weiterverarbeitung notwendigen Druck etwas über Umgebungsdruck liegt.

7. Verfahren nach einem der Ansprüche 1 bis 6, **dadurch gekennzeichnet, dass** das Verhältnis der Drücke in dem Raum über und unter der Lavaldüse bei der Verwendung von Luft abhängig von dem Polymer, dessen Durchsatz und Temperatur zwischen 1,02 und 3 gewählt wird.

8. Verfahren nach einem der Ansprüche 1 bis 7, **dadurch gekennzeichnet, dass** die Spinnmasse im Bereich der Austrittsstelle und/oder der aus der Spinnbohrung austretende Faden beheizt wird.

9. Verfahren nach einem der Ansprüche 1 bis 7, **dadurch gekennzeichnet, dass** eine Vielzahl von Fäden ausgesponnen und gegebenenfalls aufgespleißt werden, die zu einem Vlies abgelegt oder zu Garnen weiterverarbeitet werden.

10. Verfahren nach einem der Ansprüche 1 bis 8, **dadurch gekennzeichnet, dass** die Fäden ausgesponnen werden, von der begleitenden Gasströmung getrennt werden, zur Koagulation der Cellulose einer Fälleinrichtung zugeführt und auf Spulen aufgespult werden.

11. Verfahren nach einem der Ansprüche 1 bis 10, **dadurch gekennzeichnet, dass** aus einer Celluloselösung ausgesponnene Fäden im Trocknen abgelegt und anschließend durch ein Fällbad geführt werden.

12. Verfahren nach einem der Ansprüche 1 bis 11, **dadurch gekennzeichnet, dass** in den Verzugbereich der Fäden Wasser oder Wasserdampf zur Steuerung der Bindung der Fäden miteinander in einem Vlies eingeblasen wird.

13. Verfahren zur Herstellung von feinen Fäden aus einer Spinnmasse aus löslichen Polymeren synthetischen oder natürlichen Ursprungs, bei dem die Spinnmasse in Form eines Films aus einer lang gestreckten schlitzartigen Spinndüse ausgesponnen wird und der ausgesponnene Film durch mittels einer lang gestreckten Lavaldüse auf hohe Geschwindigkeit beschleunigte Gasströme verzogen wird, wobei der Film am Austritt aus der Lavaldüse oder kurz danach in eine Vielzahl von Fäden aufbricht, die zu einem Vlies abgelegt werden.

14. Vorrichtung zur Herstellung von im Wesentlichen endlosen feinen Fäden aus lösungsspinnbaren Polymeren natürlichen oder synthetischen Ursprungs mit einem mit einer Zuführvorrichtung für die Spinnmasse verbundenen Spinnkopf, einer in dem Spinnkopf aufgenommenen Spinndüsenanordnung, die mindestens eine Spinnbohrung aufweist, die einen Lösungsfaden ausspinnt, einer unterhalb des Spinnkopfes in fester geometrischer Zuordnung zu der Spinndüse angeordnete runde Lavaldüse, wobei sich der engste Querschnitt der Lavaldüse unterhalb des Spinnmassenaustritts befindet.

15. Vorrichtung zur Herstellung von feinen Fäden aus lösungsspinnbaren Polymeren natürlichen oder synthetischen Ursprungs mit einem mit einer Zuführvorrichtung für die Spinnmasse verbundenen Spinnkopf, einer in dem Spinnkopf aufgenommenen Spinndüsenanordnung, die mindestens eine lang gestreckte schlitzartige Spinndüse aufweist, die einen Lösungsfilm ausspinnt, einer unterhalb des Spinnkopfes in fester geometrischer Zuordnung zu der Spinndüse angeordnete lang gestreckte Lavaldüse, wobei sich der engste Querschnitt der Lavaldüse unterhalb des Spinnmassenaustritts befindet.

16. Vorrichtung nach Anspruch 14 oder 15, **dadurch gekennzeichnet, dass** die Spinnanordnung im Bereich der mindestens einen Spinnbohrung bzw. des mindestens einen Spinnschlitzes durch eine Isolieranordnung isoliert ist und/oder beheizt ist.

17. Vorrichtung nach einem der Ansprüche 14 bis 16, **dadurch gekennzeichnet, dass** der Abstand zwischen Spinnmassenaustritt und engstem Querschnitt der Lavaldüse ≥ 5 mm ist.

18. Vorrichtung nach einem der Ansprüche 14 bis 17, **dadurch gekennzeichnet, dass** ein Ablegeband zur Ablage der Fäden und Bildung eines Vlieses vorgesehen ist.

19. Vorrichtung nach Anspruch 18, **dadurch gekennzeichnet, dass** das Ablegeband zumindest teilweise in ein Fällbad zur Koagulation der Faserstoffe aus der Lösung hineinragt.

## Claims

1. Method for producing substantially endless fine threads from a spinning substance of dissolved polymers of synthetic or natural origin, where the spinning substance is spun through at least one spinning bore, and the spun thread is drawn by gas flows which are constantly accelerated by means of a Laval nozzle, and the gas flow in the area of thread development is substantially laminar.

2. Method according to Claim 1, **characterised in that** the maximum speed of the gas flow lies below the outlet of the spinning substance from the spinning bore.

3. Method according to Claim 1 or 2, **characterised in that** the gas flows which draw the thread are at environmental temperature or at a temperature caused by its production and delivery.

4. Method according to one of Claims 1 to 3, **characterised in that** the spinning substance is cellulose dissolved in a solvent, such as aminoxide.

5. Method according to one of Claims 1 to 3, **characterised in that**, with a given geometry of the spinning bore and its position relative to the Laval nozzle, the temperature of the spinning substance or of the thread exiting through the spinning bore and/or the pressures in front of and behind the Laval nozzle are controlled in such a manner that the thread arrives prior to solidification at a hydrostatic pressure in its interior which is greater than its surrounding gas pressure, so that the thread bursts and splices itself into a plurality of fine threads.

6. Method according to one of Claims 1 to 5, **characterised in that** the area behind the Laval nozzle is at environmental pressure or, in the event of further processing of the threads. at a pressure somewhat above environmental pressure as required for further processing.

7. Method according to one of Claims 1 to 6, **characterised in that** the ratio of pressures in the space above and below the Laval nozzle during the use of air is selected in dependence of the polymer the throughput and temperature of which lies between 1.02 and 3.

8. Method according to one of Claims 1 to 7, **characterised in that** the spinning substance in the area of the exit point and/or the thread exiting from the spinning bore is/are heated.

9. Method according to one of Claims 1 to 7, **characterised in that** a plurality of threads is spun out and, if appropriate, spliced, stored as a fleece or processed further into yarns.

10. Method according to one of Claims 1 to 8, **characterised in that** the threads are spun out, separated from the accompanying gas flow, delivered to a precipitation device and spooled onto spools.

11. Method according to one of Claims 1 to 10, **characterised in that** threads spun from a cellulose solution are stored in the dry and subsequently guided through a precipitation bath.

12. Method according to one of Claims 1 to 11, **characterised in that** into the drawing area of the threads is blown water or water vapour for controlling bonding of the threads relative to each other in a fleece.

13. Method for production of fine threads from a spinning substance of soluble polymers of synthetic or natural origin, in which the spinning substance is spun in form of a film out of a long stretched slotlike spinning nozzle, and the spun film is drawn by means of gas flows which are accelerated by means of a long stretched Laval nozzle to high speed, and the film is at the exit from the Laval nozzle and shortly thereafter broken up into a plurality of threads which are deposited as a fleece.

14. Device for production of substantially endless fine threads of solution spun polymers of natural or synthetic origin comprising a spinning head which is linked to a feeding device for the spinning substance, a spinning nozzle arrangement accommodated in the spinning head with at least one spinning bore, which spins a solution thread, a round Laval nozzle arranged below the spinning head in fixed geometric association to the spinning nozzle, and the narrowest cross-section of the Laval nozzle is located below the spinning substance outlet.

15. Device for production of fine threads from solution spun polymers of natural or synthetic origin, comprising a spinning head which is linked to a feeding device for the spinning substance, a spinning nozzle arrangement accommodated in the spinning head, which comprises at least one long stretched slotlike spinning nozzle which spins a solution film, a long stretched Laval nozzle arranged below the spinning head in a fixed geometric association to the spinning nozzle, and the narrowest cross-section of the Laval nozzle is located below the spinning substance outlet.

16. Device according to Claim 14 or 15, **characterised in that** the spinning arrangement in the area of the at least one spinning bore or the at least one spinning slot is insulated by an insulating arrangement and/or heated.

17. Device according to one of Claims 14 to 16, **characterised in that** the distance between spinning substance outlet and narrowest cross-section of the Laval nozzle ≥ 5 mm.

18. Device according to one of Claims 14 to 17, **characterised in that** a depositing band is provided for depositing the threads and forming a fleece.

19. Device according to Claim 18, **characterised in that** the depositing band at least partially intrudes into a precipitation bath for coagulation of the fibre materials from the solution.

## Revendications

1. Procédé de fabrication de fils fins essentiellement continus à partir d'une masse à filer constituée de polymères en solution, d'origine synthétique ou naturelle, dans lequel la masse à filer est filée à travers au moins un trou de filière, et dans lequel le fil filé est étiré au moyen de jets de gaz accélérés de façon constante à haute vitesse par une tuyère de Laval, l'écoulement des gaz étant essentiellement laminaire au niveau de la zone de formation du fil.

2. Procédé selon la revendication 1, **caractérisé en ce que** la vitesse de l'écoulement des gaz atteint son maximum en dessous de la sortie de la masse à filer hors du trou de la filière.

3. Procédé selon l'une des revendications 1 ou 2, **caractérisé en ce que** les jets d'air étirant le fil sont à température ambiante ou à une température déterminée par la création et l'acheminement des jets de gaz.

4. Procédé selon l'une des revendications 1 à 3, **caractérisé en ce que** la masse à filer est de la cellulose dissoute dans un solvant tel que de l'oxyde d'amine.

5. Procédé selon l'une des revendications 1 à 3, **caractérisé en ce qu'**avec une géométrie donnée du trou de la filière, et sa position par rapport à la tuyère de Laval, la température de la masse à filer, ou celle du fil sortant du trou de la filière, et/ou les pressions régnant avant et après la tuyère de Laval, sont réglées de manière telle qu'avant de se solidifier, le fil atteigne une pression hydrostatique intérieure qui est plus grande que la pression des gaz environnants du fil, de sorte que le fil éclate et se fende en une multitude de fils plus fins.

6. Procédé selon l'une des revendications 1 à 5, **caractérisé en ce que** l'espace en aval de la tuyère de Laval est sous pression ambiante ou se situe, lorsque les fils doivent subir des traitements postérieurs, à une pression légèrement supérieure à la pression ambiante et dictée par les besoins du traitement postérieur.

7. Procédé selon l'une des revendications 1 à 6, **caractérisé en ce que** le rapport des pressions régnant dans les espaces au-dessus et en dessous de la tuyère de Laval, lorsque de l'air est utilisé, est choisi entre 1,02 et 3, en fonction du polymère, du débit de celui-ci, et de sa température.

8. Procédé selon l'une des revendications 1 à 7, **caractérisé en ce que** la masse à filer est chauffée dans la zone de sa sortie et/ou le fil sortant du trou de la filière est chauffé.

9. Procédé selon l'une des revendications 1 à 7, **caractérisé en ce qu'**une multitude de fils est filée et, le cas échéant, fendue, les fils multiples étant alors déposés en une nappe de non-tissé ou retraités pour former des fils de retors.

10. Procédé selon l'une des revendications 1 à 8, **caractérisé en ce que** les fils sont filés, séparés du flux d'air qui les accompagne, acheminés à un dispositif de précipitation en vue de faire coaguler la cellulose, puis embobinés sur des fusettes.

11. Procédé selon l'une des revendications 1 à 10, **caractérisé en ce que** des fils filés à partir d'une solution de cellulose sont d'abord déposés à sec et sont ensuite passés dans un bain de précipitation.

12. Procédé selon l'une des revendications 1 à 11, **caractérisé en ce que** de l'eau ou de la vapeur d'eau est injectée dans la zone d'étirage des fils, afin de contrôler la liaison des fils entre eux qui forme une nappe de non-tissé.

13. Procédé de fabrication de fils fins à partir d'une masse à filer constituée de polymères solubles d'origine synthétique ou naturelle, dans lequel la masse à filer est filée sous forme d'un film à partir d'une filière longiligne en forme de fente, et dans lequel le film ainsi filé est étiré au moyen de jets de gaz accélérés à haute vitesse par une tuyère de Laval longiligne, le film se rompant en un multitude de fils à sa sortie de la tuyère de Laval, ou peu après celle-ci, fils qui sont ensuite déposés en formant une nappe de non-tissé.

14. Dispositif de fabrication de fils fins essentiellement continus à partir de polymères pouvant être filés en solution, d'origine naturelle ou synthétique, comportant une tête de filière reliée à un dispositif d'alimentation de la masse à filer, un agencement de filières aménagé dans la tête de filière, comportant au moins un trou de filière, filant un fil de masse en solution, une tuyère de Laval ronde disposée en dessous de la tête de filière, selon une disposition géométrique fixe par rapport à la filière, la section la plus étroite de la tuyère de Laval se situant en dessous de la sortie de la masse à filer.

15. Dispositif de fabrication de fils fins essentiellement continus à partir de polymères pouvant être filés en solution, d'origine naturelle ou synthétique, comportant une tête de filière reliée à un dispositif d'alimentation de la masse à filer, un agencement de filières aménagé dans la tête de filière, comportant au moins une filière longiligne en forme de fente filant un film de masse en solution, une tuyère de Laval longiligne disposée en dessous de la tête de filière, selon une disposition géométrique fixe par rapport à la filière, la section la plus étroite de la tuyère de Laval se situant en dessous de la sortie de la masse à filer.

16. Dispositif selon la revendication 14 ou 15, **caractérisé en ce qu'**au niveau dudit au moins un trou de filière ou de ladite au moins une fente de filière, l'agencement de filage est isolé au moyen d'un agencement d'isolation et/ou est chauffé.

17. Dispositif selon l'une des revendications 14 à 16, **caractérisé en ce que** la distance entre la sortie de la masse à filer et la section la plus étroite de la tuyère de Laval est ≥ 5 mm.

18. Dispositif selon l'une des revendications 14 à 17, **caractérisé en ce qu'**un tapis roulant de dépôt est prévu en vue du dépôt des fils et de la formation d'une nappe de non-tissé.

19. Dispositif selon la revendication 18, **caractérisé en ce que** le tapis roulant pénètre au moins partiellement dans un bain de précipitation assurant la coagulation des matériaux de fibres provenant de la solution.
